# EUROPÄISCHE PATENTSCHRIFT

(11) **EP 2 081 455 B1**
(45) Veröffentlichungstag und Bekanntmachung des Hinweises auf die Patenterteilung: **25.08.2010**
(21) Anmeldenummer: 07820783.4
(22) Anmeldetag: 01.10.2007
(51) Int. Cl.: A41D 31/00, B32B 5/16, H05F 3/00

(54) **ELEKTRISCH LEITFÄHIGES FLACHGEFLECHT**
ELECTRICALLY CONDUCTIVE PLANAR MESHWORK
TRESSE PLATE ÉLECTROCONDUCTRICE

(30) Priorität: 26.10.2006 DE 102006051001
(43) Veröffentlichungstag der Anmeldung: 29.07.2009
(73) Patentinhaber: Zierhut, Wolfgang, 73084 Salach (DE)
(72) Erfinder: Zierhut, Wolfgang, 73084 Salach (DE)
(74) Vertreter: Wolf, Eckhard
(86) Internationale Anmeldenummer: PCT/EP2007/060401
(87) Internationale Veröffentlichungsnummer: WO 2008/049712

(56) Entgegenhaltungen:
- EP-A- 1 205 589
- WO-A-85/00556
- DE-U1- 9 104 795
- DE-U1- 20 121 102
- US-A- 5 287 690
- US-A- 5 968 854
- US-A1- 2004 051 082
- US-A1- 2004 102 116

## Beschreibung

Die Erfindung betrifft ein elektrisch leitfähiges Textilmaterial, insbesondere Geflecht zur Ableitung statischer Ladung, bestehend aus Kunststoff- und Metallfäden.

Ein als Rundgeflecht ausgebildetes Textilmaterial dieser Art ist aus der DE 91 04 795 U1 bekannt. Dort wird ein Rundgeflecht aus Kunststoff- und Metallfäden beschrieben, das zur Ableitung statischer Ladungen insbesondere in Arbeitsschuhen bestimmt ist und das als vorteilhaft gegenüber bisher verwendeten gewebten Bändern angesehen wird. Zutreffend ist, dass ein derartiges Rundgeflecht eine erheblich höhere Flexibilität aufweist als ein relativ steifes Gewebe. Jedoch haben Versuche mit einem derartigen Rundgeflecht gezeigt, dass dieses eine gewisse Oberflächenrauhigkeit aufweist, die bei der Verwendung in einem Schuh zum Scheuern neigt, was für den Träger des Schuhs unbequem sein kann. Weiterhin hat man festgestellt, dass die Leitfähigkeit des Rundgeflechts schon bei der Neuherstellung eines Schuhs an seine Grenzen stoßen kann, wodurch sich eine erhöhte Ausschussrate bei der Schuhproduktion ergibt.

Ausgehend hiervon, liegt der Erfindung die Aufgabe zugrunde, ein elektrisch leitfähiges Textilmaterial der eingangs genannten Art zu entwickeln, das einen hohen Tragekomfort bei der Verwendung in einem Schuh ermöglicht und eine dauerhaft verbesserte Leitfähigkeit aufweist.

Zur Lösung dieser Aufgabe wird die in Patentanspruch 1 angegebene Merkmalskombination vorgeschlagen. Vorteilhafte Ausgestaltungen und Weiterentwicklungen der Erfindung ergeben sich aus den abhängigen Ansprüchen.

Ein Verfahren zur Herstellung des erfindungsgemäßen Flachgeflechts ergibt sich aus den Ansprüchen 13 bis 17.

Gemäß der Erfindung wird vorgeschlagen, dass das Textilmaterial als Flachgeflecht ausgebildet ist, bei dem die Kunststofffäden zumindest abschnittsweise an Verbindungsstellen stoffschlüssig miteinander verbunden sind. Das Flachgeflecht bleibt hierbei flexibel, jedoch wird eine Abstützung der Fäden aneinander erreicht, wodurch das Geflecht bei stauchender Belastung nicht aufgefächert wird. Die Stahlfäden werden weniger stark belastet und deren Bruchgefahr wird somit reduziert. Weiterhin wird die Oberflächenrauhigkeit des Flachgeflechts reduziert, was bei der bevorzugten Verwendung des Flachgeflechts als Erdungsleiter für statische elektrische Ladungen in Sicherheitsbekleidung, insbesondere Sicherheitsschuhen und -stiefeln verbessert. Bevorzugt werden die Verbindungsstellen der Kunststofffäden durch eine chemische und/oder thermomechanische Behandlung des Flachgeflechts geschaffen. Die Verbindungsstellen zwischen den Kunststofffäden können punkt- oder linienförmig ausgebildet sein, nehmen jedoch nicht einen derartigen Umfang ein, dass gleichsam eine Verklumpung der Fäden eintreten würde. Bevorzugt bestehen die Kunststofffäden aus Polyester und die Metallfäden aus rostfreiem Edelstahl. Dabei kann das Verhältnis von Kunststoff- zu Metallfäden im Bereich von 80:20 bis 50:50 liegen und beträgt bevorzugt etwa 60:40. Um eine hinreichende Flexibilität des Flachgeflechts sicherzustellen, liegt die Feinheit der Fäden vorteilhaft im Bereich von Nm 50/2. Bevorzugt sind die Kunststoff- und Metallfäden zu einem Garn gesponnen, aus dem dann das Flachgeflecht geflochten ist. Ein Flachgeflecht mit den vorstehenden Eigenschaften weist einen elektrischen Widerstand im Bereich von 500 bis 3.000 Ω/m auf. In weiter bevorzugter Ausgestaltung der Erfindung weist das Flachgeflecht eine Breite im Bereich von 5 bis 15 mm auf und ist zweiflechtig ausgebildet. Die Flechtenzahl kann vorteilhaft im Bereich von 50 bis 70 pro 10 cm Länge betragen.

Das erfindungsgemäße Verfahren zur Herstellung eines Flachgeflechts der vorstehend beschriebenen Art sieht vor, dass das Flachgeflecht nach dem Flechten stoffschlüssige Verbindungsstellen zwischen den Kunststofffäden schaffend chemisch und/oder thermomechanisch behandelt wird. Grundsätzlich sind die gewünschten Eigenschaften auch ausschließlich durch eine thermomechanische Behandlung zu erzielen, jedoch hat sich herausgestellt, dass eine chemische Vorbehandlung die Verwendung niedrigere Temperaturen bei der thermomechanischen Behandlung erlaubt. Bevorzugt wird das Flachgeflecht somit zunächst durch ein Flüssigkeitsbad, bestehend aus Wasser und Aceton im Mischungsverhältnis von etwa 10:1 geführt, bevor es durch ein Paar beheizte Walzen geführt wird. Die Walzentemperatur sollte im Bereich von 30 bis 60° C liegen und beträgt vorzugsweise bei einer nasschemischen Vorbehandlung 35 bis 40° C.

Im Folgenden wird die Erfindung anhand eines in der Zeichnung schematisch dargestellten Ausführungsbeispiels näher erläutert. Es zeigt:
- Fig. 1: eine Fertigungsstraße für die Herstellung eines erfindungsgemä- ßen Flachgeflechts; und
- Fig. 2: eine Detailansicht des Flachgeflechts nach der Thermofixierung.

Die in der Zeichnung schematisch dargestellte Fertigungsstraße besteht im Wesentlichen aus einer herkömmlichen Flechtmaschine 10, in der auf einer Vielzahl von Spulen 12 bevorratetes Garn 14 zu einem Flachgeflecht 16 geflochten wird, einem Flüssigkeitsbad 18 und einem beheizten Walzenpaar 20. Das Garn 14 besteht zu etwa 60 % aus Polyester und etwa 40 % aus rostfreien Stahlfasern mit einem Querschnitt von maximal 12 Mikrometern. Die Garnfeinheit beträgt Nm 50/2 und das Flachgeflecht 16 ist zweigeflechtig mit einer Breite von etwa 10 mm und einer Flechtenzahl von 62 pro 10 cm bei einer Fadenzahl von 66 ausgeführt.

Nach dem Flechten wird das Geflecht 16 durch das Flüssigkeitsbad 18 geführt, das aus einer Mischung aus Wasser und Aceton im Verhältnis von etwa 10:1 besteht. Hierbei wird das Polyestermaterial des Garns 14 angelöst, so dass bei der nachfolgenden Thermofixierung in dem beheizten Walzenpaar 20 mit relativ geringen Temperaturen im Bereich von 35-40 °C gearbeitet werden kann. Durch die Thermofixierung wird stellenweise eine stoffschlüssige Verbindung zwischen benachbarten Fäden geschaffen, so dass das Geflecht 16 einerseits seine hohe Flexibilität behält, es andererseits jedoch widerstandsfähig gegen Fadenbrüche bei wiederholten Stauchbelastungen wird, da eine gegenseitige Abstützung der Garnfäden besteht.

Fig. 2 zeigt einen kurzen Abschnitt des Flachgeflechts 16 in vergrößerter Darstellung. Bei einem herkömmlichen (nicht dargestellten) Geflecht sind bei diesem Maßstab deutliche Zwischenräume zwischen den geflochtenen Faserbündeln zu erkennen. Hier sind durch die Fasern 14 durch die Thermofixierung an vielen Stellen 22 stoffschlüssig miteinander verbunden, so dass sich ein dichtes, aber trotzdem hochflexibles Flachgeflecht ergibt. Auch bei einer Stauchung des Flachgeflechts 16 bleiben die Fasern 14 in dem dargestellten Verbund, wodurch die Belastung einzelner Fasern bzw. Garne 14 reduziert ist und Brüche der enthaltenen Stahlfasern nicht oder weniger häufig als bisher auftreten. Durch die stoffschlüssige Verbindung der Fasern an vielen Verbindungsstellen wird eine Relativbewegung und damit ein Scheuern der Fasern aneinander verhindert.

Bei einer bevorzugten Verwendung des Flachgeflechts ist dieses seitlich am Oberleder im Innenraum eines Sicherheitsschuhs so eingearbeitet, dass es etwa 5 cm über einer angenommenen Schuheinlage in den Fußraum hineinragt. Dabei kann es direkt mit dem Oberleder im vorderen Teil des Schuhs vernäht werden. Da das Flachgeflecht flexibel ist, passt es sich jeder Schuhform an. Anschließend wird das Flachgeflecht durch einen Schlitz in der (nicht leitenden) Brandsohle hindurchgezogen und auf der Unterseite der Brandsohle befestigt. Diese Partie des Flachgeflechts sollte etwa 5 cm lang sein. Schließlich wird eine elektrisch leitfähige Gummisohle mit elektrisch leitendem Kleber auf die Unterseite der Brandsohle geklebt.

Zusammenfassend ist folgendes festzuhalten: Die Erfindung betrifft ein elektrisch leitfähiges Textilmaterial, insbesondere Geflecht zur Ableitung statischer Ladung, bestehend aus Kunststoff- und Metallfäden 14. Um einen hohen Tragekomfort bei der Verwendung in einem Schuh zu ermöglichen und eine dauerhaft verbesserte Leitfähigkeit des Geflechts zu schaffen, wird gemäß der Erfindung vorgeschlagen, dass das Textilmaterial als Flachgeflecht 16 ausgebildet ist, bei dem die Kunststofffäden 14 zumindest abschnittsweise an Verbindungsstellen stoffschlüssig miteinander verbunden sind.

## Patentansprüche

1. Elektrisch leitfähiges Textilmaterial, insbesondere Geflecht zur Ableitung statischer Ladung, bestehend aus Kunststoff- und Metallfäden (14), **dadurch gekennzeichnet, dass** das Textilmaterial als Flachgeflecht (16) ausgebildet ist, bei dem die Kunststofffäden an Verbindungsstellen (22) stoffschlüssig miteinander verbunden sind.

2. Textilmaterial nach Anspruch 1, **dadurch gekennzeichnet, dass** die Verbindungsstellen (22) der Kunststofffäden durch eine chemische und/oder thermomechanische Behandlung des Flachgeflechts geschaffen sind.

3. Textilmaterial nach Anspruch 1 oder 2, **dadurch gekennzeichnet, dass** die Verbindungsstellen (22) zwischen den Kunststofffäden punkt-oder linienförmig ausgebildet sind.

4. Textilmaterial nach einem der Ansprüche 1 bis 3, **dadurch gekennzeichnet, dass** die Kunststofffäden aus Polyester und die Metallfäden aus rostfreiem Edelstahl bestehen.

5. Textilmaterial nach einem der Ansprüche 1 bis 4, **dadurch gekennzeichnet, dass** das Verhältnis von Kunststoff- zu Metallfäden im Bereich von 80:20 bis 50:50 liegt und insbesondere etwa 60:40 beträgt.

6. Textilmaterial nach einem der Ansprüche 1 bis 5, **dadurch gekennzeichnet, dass** die Fäden (14) eine Feinheit im Bereich von Nm 50/2 aufweisen.

7. Textilmaterial nach einem der Ansprüche 1 bis 6, **dadurch gekennzeichnet, dass** die Kunststoff- und Metallfäden zu einem Garn (14) gesponnen sind, aus dem das Flachgeflecht (16) geflochten ist.

8. Textilmaterial nach einem der Ansprüche 1 bis 7, **dadurch gekennzeichnet, dass** das Flachgeflecht (16) einen elektrischen Widerstand von 500 bis 3000 Ω/m aufweist.

9. Textilmaterial nach einem der Ansprüche 1 bis 8, **dadurch gekennzeichnet, dass** das Flachgeflecht (16) eine Breite von 5 bis 15 mm aufweist.

10. Textilmaterial nach einem der Ansprüche 1 bis 9, **dadurch gekennzeichnet, dass** das Flachgeflecht (16) zweiflechtig ausgebildet ist.

11. Textilmaterial nach einem der Ansprüche 1 bis 10, **dadurch gekennzeichnet, dass** das Flachgeflecht (16) eine Flechtenzahl von 50 bis 70 pro 10 cm Länge aufweist.

12. Verfahren zur Herstellung eines Flachgeflechts nach einem der Ansprüche 1 bis 11, **dadurch gekennzeichnet, dass** das Flachgeflecht (16) nach dem Flechten stoffschlüssige Verbindungsstellen (22) zwischen den Kunststofffäden schaffend chemisch und/oder thermomechanisch behandelt wird.

13. Verfahren nach Anspruch 12, **dadurch gekennzeichnet, dass** das Flachgeflecht (16) durch ein Flüssigkeitsbad (18) bestehend aus Wasser und Aceton geführt wird.

14. Verfahren nach Anspruch 13, **dadurch gekennzeichnet, dass** das Mischungsverhältnis von Wasser und Aceton im Bereich von 5:1 bis 20:1 liegt und vorzugsweise etwa 10:1 beträgt.

15. Verfahren nach einem der Ansprüche 12 bis 14, **dadurch gekennzeichnet, dass** das Flachgeflecht (16) durch ein Paar beheizte Walzen (20) geführt wird, wobei die Walzentemperatur im Bereich von 30 bis 60 °C liegt und vorzugsweise etwa 40 °C beträgt.

## Claims

1. Electrically conductive textile material, in particular braiding for the dissipation of a static charge, consisting of plastic and metal threads (14), **characterized in that** the textile material is designed as a flat braiding (16) in which the plastic threads are connected to one another in a materially integral manner at connection points (22).

2. Textile material according to Claim 1, **characterized in that** the connection points (22) of the plastic threads are provided as a result of a chemical and/or thermomechanical treatment of the flat braiding.

3. Textile material according to Claim 1 or 2, **characterized in that** the connection points (22) between the plastic threads are punctiform or linear.

4. Textile material according to one of Claims 1 to 3, **characterized in that** the plastic threads consist of polyester and the metal threads consist of high-grade stainless steel.

5. Textile material according to one of Claims 1 to 4, **characterized in that** the ratio of plastic threads to metal threads lies in the range of 80:20 to 50:50 and, in particular, amounts to about 60:40.

6. Textile material according to one of Claims 1 to 5, **characterized in that** the threads (14) have a fineness in the region of Nm 50/2.

7. Textile material according to one of Claims 1 to 6, **characterized in that** the plastic and metal threads are spun into a yarn (14) from which the flat braiding (16) is braided.

8. Textile material according to one of Claims 1 to 7, **characterized in that** the flat braiding (16) has an electrical resistance of 500 to 3000 Ω/m.

9. Textile material according to one of Claims 1 to 8, **characterized in that** the flat braiding (16) has a width of 5 to 15 mm.

10. Textile material according to one of Claims 1 to 9, **characterized in that** the flat braiding (16) is of two-braid form.

11. Textile material according to one of Claims 1 to 10, **characterized in that** the flat braiding (16) has a number of braids of 50 to 70 per 10cm of length.

12. Method for producing a flat braiding according to one of Claims 1 to 11, **characterized in that** the flat braiding (16), after being braided, is treated chemically and/or thermomechanically in order to provide materially integral connection points (22) between the plastic threads.

13. Method according to Claim 12, **characterized in that** the flat braiding (16) is led through a liquid bath (18) consisting of water and of acetone.

14. Method according to Claim 13, **characterized in that** the mixture ratio of water and acetone lies in the range of 5:1 to 20:1 and preferably amounts to about 10:1.

15. Method according to one of Claims 12 to 14, **characterized in that** the flat braiding (16) is led through a pair of heated rollers (20), the roller temperature lying in the range of 30 to 60°C and preferably amounting to about 40°C.

## Revendications

1. Matériau textile électriquement conducteur, en particulier treillis pour évacuer la charge statique, constitué par des brins (14) en matériau synthétique et en métal, **caractérisé en ce que** le matériau textile est réalisé sous forme de treillis plat (16), dans lequel les brins en matériau synthétique sont soudés les uns avec les autres en des sites d'assemblage (22).

2. Matériau textile selon la revendication 1, **caractérisé en ce que** les sites d'assemblage (22) des brins en matériau synthétique sont réalisés par un traitement chimique et/ou thermomécanique du treillis plat.

3. Matériau textile selon la revendication 1 ou 2, **caractérisé en ce que** les sites d'assemblage (22) entre les brins en matériau synthétique sont réalisés en forme de points ou de lignes.

4. Matériau textile selon l'une quelconque des revendications 1 à 3, **caractérisé en ce que** les brins en matériau synthétique sont en polyester et les brins métalliques en acier noble inoxydable.

5. Matériau textile selon l'une quelconque des revendications 1 à 4, **caractérisé en ce que** le rapport des brins en matériau synthétique aux brins en métal se situe dans la plage de 80:20 à 50:50 et vaut en particulier environ 60:40.

6. Matériau textile selon l'une quelconque des revendications 1 à 5, **caractérisé en ce que** les brins (14) présentent une finesse dans la plage de Nm 50/2.

7. Matériau textile selon l'une quelconque des revendications 1 à 6, **caractérisé en ce que** les brins en matériau synthétique et en métal sont filés en un fil (14) à partir duquel le treillis plat (16) est tressé.

8. Matériau textile selon l'une quelconque des revendications 1 à 7, **caractérisé en ce que** le treillis plat (16) présente une résistance électrique de 500 à 3000 Ω/m.

9. Matériau textile selon l'une quelconque des revendications 1 à 8, **caractérisé en ce que** le treillis plat (16) présente une largeur de 5 à 15 mm.

10. Matériau textile selon l'une quelconque des revendications 1 à 9, **caractérisé en ce que** le treillis plat (16) est réalisé en double tresse.

11. Matériau textile selon l'une quelconque des revendications 1 à 10, **caractérisé en ce que** le treillis plat (16) présente un indice de torsadage de 50 à 70 par 10 cm de longueur.

12. Procédé pour la réalisation d'un treillis plat selon l'une quelconque des revendications 1 à 11, **caractérisé en ce que** le treillis plat (16) est traité chimiquement et/ou thermomécaniquement après le tressage en réalisant les sites d'assemblage soudés (22) entre les fils en matériau synthétique.

13. Procédé selon la revendication 12, **caractérisé en ce que** le treillis plat (16) est guidé dans un bain de liquide (18) constitué par de l'eau et de l'acétone.

14. Procédé selon la revendication 13, **caractérisé en ce que** le rapport de mélange eau à acétone se situe dans la plage de 5:1 à 20:1 et vaut de préférence environ 10:1.

15. Procédé selon l'une quelconque des revendications 12 à 14, **caractérisé en ce que** le treillis plat (16) est guidé au travers d'une paire de cylindres chauffés (20), la température des cylindres se situant dans la plage de 30 à 60°C et valant de préférence environ 40°C.
